# EUROPÄISCHE PATENTSCHRIFT

(11) **EP 3 134 903 B1**
(45) Veröffentlichungstag und Bekanntmachung des Hinweises auf die Patenterteilung: **12.06.2019**
(21) Anmeldenummer: 15720938.8
(22) Anmeldetag: 27.04.2015
(51) Int. Cl.: H01B 1/02, H01B 1/16

(54) **ALUMINIUMPASTE FÜR DICKFILMHYBRIDE**
ALUMINIUM PASTES FOR THICK FILM HYBRIDES
PÂTE À L'ALUMINIUM POUR CIRCUITS HYBRIDES À COUCHES ÉPAISSES

(30) Priorität: 25.04.2014 DE 102014207840
(43) Veröffentlichungstag der Anmeldung: 01.03.2017
(73) Patentinhaber: CeramTec GmbH, 73207 Plochingen (DE)
(72) Erfinder: HÄRTL, Katharina, 95707 Thiersheim (DE)
(74) Vertreter: Fehrenbacher, Eckhard Anton
(86) Internationale Anmeldenummer: PCT/EP2015/059087
(87) Internationale Veröffentlichungsnummer: WO 2015/162298

(56) Entgegenhaltungen:
- EP-A1- 2 418 656
- EP-A2- 1 087 646
- WO-A1-2010/011429
- WO-A1-2011/122369
- US-A1- 2012 168 689
- US-A1- 2012 222 890

## Beschreibung

Die Erfindung betrifft Aluminium-haltige Metallisierungspasten zur Herstellung von Hybridschaltungen.

Metallisierungen aus Aluminium sind aufgrund des sehr niedrigen Redox-Potentials des Aluminiums und damit seiner leichten Oxidierbarkeit schwer zu handhaben und deshalb nicht verbreitet. Bekannt sind Polymere mit Aluminium, die als Wärmeleitpasten oder -kleber mit einer Wärmeleitfähigkeit von etwa 1 bis 5 W/mK eingesetzt werden.

Silberpasten mit geringer Aluminium-Dotierung, beispielsweise 1 bis 3 Gew.-% Aluminium, werden in der Solarzellentechnik zur gleichzeitigen Dotierung und Kontaktierung von Wafern eingesetzt. Der Aluminium-Gehalt der verwendeten Pasten dient hier der Dotierung eines Wafers ohne back surface field und ermöglicht die elektrische Kontaktierung des Si-Wafers mit der Silberelektrode mit einem niedrigen Übergangswiderstand, siehe z.B. WO 2002/061854 A1.

Bei Solarzellen mit back surface field dient die Dotierung der Rückseite einer Solarzelle mit Aluminium ebenfalls nicht der elektrischen Kontaktierung der Solarzelle. Die Dotierung mit Aluminium wirkt der Abnahme des Wirkungsgrads einer Solarzelle bei geringer Waferstärke entgegen. Die elektrische Kontaktierung wird durch einen Silber-Gehalt in der Aluminiumpaste oder durch eine zusätzliche Silberhaltige Beschichtung erzielt, siehe z.B. EP 2 418 656 A1. Auch WO2011/122369 A1 und US2012/168689 zeigen Metallisierungspasten, die auf Si-Wafer aufgebracht werden.

EP 1 087 646 A2 zeigt eine Metallisierungspaste mit feinteiligem Aluminium mit d₅₀ gleich 5 µm sowie einer Glasfritte als Haftvermittler, die auf Glas oder emaillierten Stahl aufgebracht wird.

US 2012/222890 A1 zeigt ein leitendes Substrat mit einer leitenden Struktur. Diese besteht aus Aluminiumkörner, die in einem Binder eingebracht sind und mittels horizontal und vertikal aufgebrachten Drucks bei 0 - 150 °C in eine leitende Schicht umgewandelt werden.

Die genannte Schrift offenbart darüber hinaus, dass der Metallisierungspaste Antimonoxid zugesetzt wird, um das Verbiegen des Wafers beim Einbrennen der flächig aufgebrachten Paste zu vermindern.

Die Aufgabe der Erfindung besteht in der Bereitstellung einer Kontaktierungs- oder Metallisierungspaste zur Verwendung in der Dickfilm-Hybridtechnologie, die preisgünstiger als übliche Silberhaltige Metallisierungspaste ist.
Die Aufgabe wird mit einem Metallisierungs-Keramik-Verbund mit den Merkmalen gemäß Anspruch 1 gelöst. Diese Metallisierungspaste für Hybridschaltungen auf Keramik-Substraten zeichnet sich dadurch aus, dass sie feinteiliges Aluminium, einen Haftvermittler sowie ein temporäres organisches Vehikel zur Anpastung umfasst. Antimonoxid, wie aus dem Stand der Technik bekannt, ist erfindungsgemäß nicht notwendig, d.h. die Metallisierungspaste enthält kein Antimonoxid.

Eine feinteiliges Aluminium enthaltende Paste mit einem Glasanteil und einem temporären organischen Vehikel zur Anpastung und gleichzeitigem Schutz des Aluminiums vor Oxidation kann mit verschiedenen Verfahren wie Siebdruck, Schablonendruck, Tampondruck, Spraycoaten und anderen Beschichtungsverfahren auf Oberflächen von Keramik-Substraten wie Al₂O₃, AIN, ZrO₂ aufgebracht werden.

Im nächsten Schritt wird die Paste getrocknet und dann unter Anwesenheit von Sauerstoff bei erhöhter Temperatur, vorzugsweise bei Temperaturen zwischen 600 und 1000°C, fest auf den Träger, also das Keramik-Substrat, gesintert.

Die Aluminiumteilchen liegen vorzugsweise in feinteiliger, kugeliger Form vor. Sie können durch Spritzen von flüssigem Aluminium in eine inerte Atmosphäre gewonnen werden. Die kugelige Form erzeugt ein minimales Oberflächen-zu-Volumen-Verhältnis, wodurch die Oxidationsanfälligkeit des Aluminiums minimiert wird.

Die Teilchengröße des feinteiligen Aluminiums sollte zwischen 0,5 und 50 µm (Größenbestimmung mit dem Laserstreuverfahren gemäß ISO 13320:2009) liegen und beträgt vorzugsweise 1 bis 10 µm, so dass die Teilchen durch gängigen Siebgewebe, wie beispielsweise VA160-18 mit 45 µm Maschenweite, passen.

Als Haftvermittler zwischen Keramik und Aluminium dienen 1 bis 15 Gew.-% eines Glases, beispielsweise ZnO-SiO₂-B₂O₃. Gläser, die für die Haftvermittlung geeignet sind, müssen hinsichtlich ihrer chemischen Beschaffenheit und bezüglich des thermischen Ausdehnungskoeffizienten an das Material des Keramik-Substrats angepasst sein.

Bevorzugt wird jedoch ein ZnO-SiO₂-B₂O₃-Glas verwendet, das eine hohe Affinität sowohl zur Oberfläche der Keramik-Substrate als auch zu Al₂O₃ hat, das während des Einbrennens auf der Oberfläche der Aluminiumkugeln entsteht.

Weiterhin können Moderatoren zur Anpassung von Schmelzpunkt, Glasviskosität und thermischem Ausdehnungskoeffizienten in Mengen von 0 bis 10 Gew.-% bezogen auf die Masse des Glases enthalten sein. Beispiele sind CaO, TiO₂, ZrO₂, Bi₂O₃ und/oder Li₂O. Die Moderatoren können in das Glas eingeschmolzen werden oder als binäres Oxid dem Grundglas zugesetzt werden.

Das feste Pastenmaterial, also abgesehen vom organischen Pastenvehikel, wird dann mit Aluminiumpulver auf 100 Gew.-% aufgefüllt. Daraus ergeben sich somit 75 bis 99 Gew.-% Aluminiumpulver als feste Bestandteile der Metallisierungspaste.

Als organische Pastenvehikel können bekannte Medien wie Ethylcellulose oder Acrylharz gelöst in hochsiedenden Lösungsmitteln wie Pine Oil, Terpineol, Butylcarbitol, Texanal (auch in Kombination) eingesetzt werden.

Die aufgebrachte und an Luft bei etwa 60 bis 110°C getrocknete Paste kann in Luft beispielsweise in einem Gliederbandofen oder in einem Kammerofen in einem Gesamtprozess von 30 bis150 min mit einem Temperaturpeak von 600 bis 1000°C für 1 bis 15 min eingebrannt werden.

Die Metallisierung ist elektrisch leitfähig und hat eine Haftfestigkeit von über 25 N/mm². Für die Bestimmung der Haftfestigkeit wird die Abzugskraft eines geklebten Probekörpers, einer Sechskantmutter, senkrecht zur Metallisierungsoberfläche gemessen. Die bestimmte Haftfestigkeit liegt im üblichen Bereich von beispielsweise Silbermetallisierungen. Die Wärmeleitfähigkeit beträgt über 100 W/mK. Die Metallisierung ist eine preisgünstige Alternative zu Silbermetallisierungen.

Die Erfindung wird im Folgenden anhand eines Beispiels konkretisiert:
94 Gew.-% Aluminiumpulver mit einer mittleren Partikelgröße d50 von etwa 4µm wird mit einem Glas-Pulver der Korngröße d50 von 2 bis 4 µm vermischt. Die Gesamtzugabemenge des Glases betrug 5 Gew.-%. Außerdem wurde 1 Gew.-% Tetradecanol als Moderator zugegeben und das Gemisch mit Terpineol mit 1 Gew.-% Ethylcellulose angepastet.

Die Paste wurde auf ein 96%iges Aluminiumoxidsubstrat unter Verwendung eines Siebs mit einer Maschenweite von 120 aus rostfreiem Stahl durch Siebdruck aufgebracht. Die bedruckte Keramik wurde anschließend bei 80°C für 30 min. getrocknet und in einem Rollenofen bei einer Peaktemperatur von etwa 870°C für 10 Minuten gesintert. Die gesamte Sinterzeit betrug 45 min.

Die Haftfestigkeit im Mutterntest lag bei 30 N/mm2, die elektrische Leitfähigkeit des aufgebrachten Hybrids bei 4,2 Ohm.

## Patentansprüche

1. Metallisierungs-Keramik-Verbund für Hybridschaltungen, umfassend ein Keramik-Substrat und eine Metallisierungspaste, die auf das Keramik-Substrat aufgebracht wird, wobei
die Metallisierungspaste aus Aluminiumpulver mit einer Teilchengröße von 0,5 bis 50 µm, und einem Haftvermittler und einem temporären organischen Vehikel zur Anpastung besteht, wobei
die Aluminiumteilchen des Aluminiumpulvers eine kugelige Form aufweisen; der Haftvermittler ein Glas umfasst;
das Glas ZnO-SiO₂-B₂O₃ und gegebenenfalls Moderatoren wie CaO, TiO₂, ZrO₂, Bi₂O₃ und/oder Li₂O umfasst;
als temporäres organisches Vehikel Ethylcellulose oder Acrylharz, gelöst in einem hochsiedenden Lösungsmittel, insbesondere Pine Oil, Terpineol, Butylcarbitol, Texanal oder Kombinationen dieser Lösungsmittel, enthalten ist; und wobei die Metallisierungspaste kein Antimonoxid enthält, und die Metallisierungspaste auf das Keramik-Substrat gesintert ist.

2. Metallisierungs-Keramik-Verbund nach Anspruch 1, **dadurch gekennzeichnet, dass** das Aluminiumpulver eine Teilchengröße zwischen 1 und 10 µm aufweist.

3. Metallisierungs-Keramik-Verbund nach einem der vorstehenden Ansprüche, **dadurch gekennzeichnet, dass** der Haftvermittler 1 bis 15 Gew.-% der Metallisierungspaste ausmacht.

4. Metallisierungs-Keramik-Verbund nach Anspruch 3, **dadurch gekennzeichnet, dass** die Moderatoren 0 bis 10 Gew.-% bezogen auf die Masse des Glases ausmachen.

5. Metallisierungs-Keramik-Verbund nach einem der vorstehenden Ansprüchen, **dadurch gekennzeichnet, dass** das Aluminiumpulver 75-99 Gew.-% ausmacht.

6. Metallisierungs-Keramik-Verbund nach einem der vorstehenden Ansprüchen, **dadurch gekennzeichnet, dass** die Gewichtsanteile des Aluminiumpulvers, Haftvermittlers und der Moderatoren der Metallisierungspaste 100 Gew.% ergeben.

7. Metallisierungs-Keramik-Verbund nach einem der vorstehenden Ansprüche, **dadurch gekennzeichnet, dass** das Keramik-Substrat aus Al₂O₃, AlN, ZrO₂ oder Mischkeramiken aus Al₂O₃ und ZrO₂ oder AIN besteht.

8. Verfahren zur Herstellung eines Metallisierungs-Keramik-Verbunds gemäß einem der Ansprüche 1 bis 7, wobei eine Metallisierungspaste mittels Siebdruck, Schablonendruck, Tampondruck oder Spraycoaten auf ein Keramik-Substrat aufgebracht, getrocknet und anschließend gesintert wird.

9. Verfahren nach Anspruch 8, wobei das Sintern bei einer Temperatur von 600-1000° stattfindet.

## Claims

1. Metallization-ceramic composite for hybrid circuits, comprising a ceramic substrate and a metallization paste applied to the ceramic substrate, wherein
the metallization paste consists of aluminum powder having a particle size of from 0.5 to 50 µm, and an adhesion promoter and a temporary organic vehicle for pasting, wherein
the aluminum particles of the aluminum powder are spherical in shape;
the adhesion promoter comprises a glass;
the glass comprises ZnO-SiO₂-B₂O₃ and optionally moderators such as CaO, TiO₂, ZrO₂, Bi₂O₃, and/or Li₂O;
ethyl cellulose or acrylic resin, dissolved in a high-boiling solvent, in particular pine oil, terpineol, butyl carbitol, texanol, or combinations of these solvents, is contained as the temporary organic vehicle;
and wherein the metallization paste does not contain antimony oxide, and the metallization paste is sintered onto the ceramic substrate.

2. Metallization-ceramic composite according to claim 1, **characterized in that** the aluminum powder has a particle size of between 1 and 10 µm.

3. Metallization-ceramic composite according to either of the preceding claims, **characterized in that** the adhesion promoter makes up 1 to 15 wt.% of the metallization paste.

4. Metallization-ceramic composite according to claim 3, **characterized in that** moderators make up 0 to 10 wt.% based on the mass of the glass.

5. Metallization-ceramic composite according to any of the preceding claims, **characterized in that** the aluminum powder makes up 75-99 wt.%.

6. Metallization-ceramic composite according to any of the preceding claims, **characterized in that** the weight fractions of the aluminum powder, adhesion promoter and the moderators of the metallization paste amount to 100 wt.%.

7. Metallization-ceramic composite according to any of the preceding claims, **characterized in that** the ceramic substrate consists of Al₂O₃, AlN, ZrO₂ or mixed ceramics consisting of Al₂O₃ and ZrO₂ or AlN.

8. Method for producing a metallization-ceramic composite according to any of claims 1 to 7, wherein a metallization paste is applied to a ceramic substrate by screen printing, stencil printing, pad printing or spray-coating, is dried and is subsequently sintered.

9. Method according to claim 8, wherein the sintering takes place at a temperature of from 600-1000°.

## Revendications

1. Composite céramique-métallisation pour circuits hybrides, comprenant un substrat en céramique et une pâte de métallisation appliquée sur le substrat en céramique,
dans lequel la pâte de métallisation est constituée d'une poudre d'aluminium dont la granulométrie est comprise entre 0,5 et 50 µm, et un agent adhésif et un véhicule organique temporaire pour l'adaptation, dans lequel
les particules d'aluminium de la poudre d'aluminium ont une forme sphérique ; l'agent adhésif comprend un verre ;
le verre comprend du ZnO-SiO₂-B₂O₃ et éventuellement des modérateurs tels que CaO, TiO₂, ZrO₂, Bi₂O₃ et/ou Li₂O ;
l'éthylcellulose ou la résine acrylique, dissoute dans un solvant à point d'ébullition élevé, en particulier de l'huile de pin, du terpinéol, du butylcarbitol, du texanal ou des combinaisons de ces solvants, est présente comme véhicule organique temporaire ; et
dans lequel la pâte de métallisation ne contient pas d'oxyde d'antimoine et est frittée sur le substrat en céramique.

2. Composite céramique-métallisation selon la revendication 1, **caractérisé en ce que** la poudre d'aluminium présente une granulométrie comprise entre 1 et 10 µm.

3. Composite céramique-métallisation selon l'une des revendications précédentes, **caractérisé en ce que** l'agent adhésif représente 1 à 15 % en poids de la pâte de métallisation.

4. Composite céramique-métallisation selon la revendication 3, **caractérisé en ce que** les modérateurs représentent 0 à 10 % en poids, par rapport à la masse du verre.

5. Composite céramique-métallisation selon l'une des revendications précédentes, **caractérisé en ce que** la poudre d'aluminium représente 75 à 99 % en poids.

6. Composite céramique-métallisation selon l'une des revendications précédentes, **caractérisé en ce que** les proportions en poids de la poudre d'aluminium, de l'agent adhésif et des modérateurs de la pâte de métallisation font 100 % en poids.

7. Composite céramique-métallisation selon l'une des revendications précédentes, **caractérisé en ce que** le substrat en céramique est constitué de Al₂O₃, AIN, ZrO₂ ou de mélanges de céramiques de Al₂O₃ et de ZrO₂ ou de AIN.

8. Procédé de fabrication d'un composite céramique-métallisation selon l'une des revendications 1 à 7, **caractérisé en ce qu'**une pâte de métallisation est appliquée sur un substrat en céramique par sérigraphie, impression au pochoir, tampographie ou revêtement par pulvérisation, ladite pâte étant ensuite séchée, puis frittée sur le substrat.

9. Procédé selon la revendication 8, dans lequel le frittage a lieu à une température comprise entre 600 et 1 000 °.
